# FASCICULE DE BREVET EUROPEEN

(11) **EP 2 238 225 B1**
(45) Date de publication et mention de la délivrance du brevet: **14.12.2016**
(21) Numéro de dépôt: 08872789.6
(22) Date de dépôt: 23.12.2008
(51) Int. Cl.: C10L 1/197, C10L 10/14, C10L 1/14

(54) **TERPOLYMERE ETHYLENE/ACETATE DE VINYLE /ESTERS INSATURES COMME ADDITIF AMELIORANT LA TENUE A FROID DES HYDROCARBURES LIQUIDES**
TERPOLYMER VON ETHYLEN, VINYLACETAT UND UNGESÄTTIGTEN ESTERN ALS ADDITIV ZUR VERBESSERUNG DER TIEFTEMPERATURBESTÄNDIGKEIT VON FLÜSSIGEN KOHLENWASSERSTOFFEN
ETHYLENE/VINYL ACETATE/UNSATURATED ESTERS TERPOLYMER AS ADDITIVE ENCHANCING THE LOW-TEMPERATURE RESISTANCE OF LIQUID HYDROCARBONS

(30) Priorité: 28.12.2007 FR 0709168
(43) Date de publication de la demande: 13.10.2010
(73) Titulaire: TOTAL MARKETING SERVICES, 92800 Puteaux (FR)
(72) Inventeur: CHEVROT, Erwan, 69360 TERNAY (FR); DALIX, Laurent, F-38540 Saint Just Chaleyssin (FR); TORT, Frédéric, F-69530 Brignais (FR)
(74) Mandataire: Hirsch & Associés
(86) Numéro de dépôt international: PCT/FR2008/001817
(87) Numéro de publication internationale: WO 2009/106744

(56) Documents cités:
- EP-A- 0 922 716
- EP-A- 1 391 498
- WO-A-2004/106471
- WO-A-2005/054314

## Description

### Domaine technique.

L'invention concerne l'utilisation de copolymères d'alpha-oléfine, d'ester vinylique et d'ester d'acide carboxylique alpha, beta insaturé comme additifs améliorant la tenue à froid de carburants et lubrifiants ainsi que les fuel-oils et les packages contenant ces copolymères.

### Art antérieur.

A température réduite, les compositions d'hydrocarbures, notamment à base de type distillats moyens contenant des cires paraffiniques, tels que par exemple les carburants diesel et les fiouls pour chauffage présentent une diminution significative de leurs propriétés d'écoulement. Il est bien connu que la cristallisation des paraffines est un facteur limitatif de l'utilisation des distillats moyens. Aussi, il est important de préparer des carburants diesel adaptés aux températures auxquelles ils seront utilisés dans les véhicules motorisés, c'est-à-dire au climat environnant. Généralement, une opérabilité à froid des carburants à -10 °C est suffisante dans de nombreux pays chauds ou tempérés. Mais dans des pays de climat froid, comme les pays scandinaves, le Canada et les pays d'Asie du Nord, on peut atteindre des températures d'utilisation des carburants bien inférieures à -20 °C. Il en est de même pour les fiouls domestiques stockés à l'extérieur des bâtiments (maisons, immeubles, ...). Cette adéquation de l'opérabilité à froid des carburants de type distillats moyen est importante, notamment au démarrage à froid des moteurs. Si les paraffines sont cristallisées au fond du réservoir, elles peuvent être entraînées au démarrage dans le circuit de carburant et colmater notamment les filtres et préfiltres disposés en amont des systèmes d'injection (pompe et injecteurs). De même pour le stockage des fiouls domestiques, les paraffines précipitent en fond de cuve et peuvent être entraînées et obstruer les conduites en amont de la pompe et du système d'alimentation de la chaudière (gicleur et filtre). Il est évident que la présence de solides, tels que les cristaux de paraffines, empêche la circulation normale du distillat moyen.

Pour améliorer leur circulation soit dans le moteur, soit vers les chaudières, plusieurs types d'additifs ont vu le jour.

Dans un premier temps, l'industrie pétrolière s'est attachée au développement des additifs dits fluidifiants à froid (en anglais cold flow improvers ou CFI) favorisant la dispersion des cristaux de paraffines et les empêchant ainsi de s'organiser en réseaux de grande taille, responsables de l'obstruction des pores de filtre. Ces additifs agissent essentiellement sur la température limite de filtrabilité (TLF) et le point d'écoulement, mais ne modifient pas le point de trouble.

L'art antérieur a décrit de nombreux additifs CFI (voir par exemple US 3 048 479, US 3 627 838, US 3 790 359, US 3 961 961, EP 261 957) qui sont en général des copolymères d'éthylène et d'ester insaturé, tels que copolymères éthylène/acétate de vinyle (EVA), éthylène/propionate de vinyle (EVP), éthylène/éthanoate de vinyle (EVE), éthylène/méthacrylate de méthyle (EMMA), et éthylène/fumarate d'alkyle.

Pour améliorer les propriétés des CFI conventionnels, l'art antérieur propose également des mélanges d'additifs conventionnels CFI de type éthylène/ester insaturé avec des agents lubrifiants (esters d'acide mono- ou polycarboxylique et de mono- ou polyalcools (voir par exemple EP 721 492), avec des agents anti-sédimentation (voir par exemple FR 2 490 669), avec des éthers (voir par exemple US 3 999 960, EP187 488)

On trouve également des additifs CFI améliorés qui sont des terpolymères ou des copolymères dérivant de plus de 3 monomères distincts.

Par exemple, US 6 509 424 décrit un procédé de préparation de terpolymères d'éthylène et d'au moins deux composés contenant des insaturations éthyléniques, tels que des esters vinyliques, des esters (méth)acryliques, des éthers alkyl vinyliques dans un réacteur tubulaire. Ces terpolymères peuvent être utilisés comme additifs améliorant l'écoulement à froid des pétroles et des distillats de pétrole.

US 3 642 459 décrit des terpolymères comprenant 40 à 89 % en poids d'éthylène, 10 à 40 % en poids d'ester vinylique dérivé d'acide carboxylique à courte chaîne (C2-C4), tel que l'acétate de vinyle, et de monoesters insaturés ayant une chaîne alkyle en C10-C22) ; ces terpolymères sont utilisés comme addditifs pour abaisser le point d'écoulement de distillats de pétrole et comme agents anti-cires et d'améliorer leur filtrabilité.

US 4 156 434 décrit des terpolymères d'éthylène, d'acétate de vinyle et d'ester acrylique dérivant d'alcool en C12-C24 qui abaissent le point d'écoulement des carburants dans lesquels ils sont incorporés mais rien n'est dit sur l'amélioration de la filtrabilité à froid de ces additifs.

WO 2005/054314 décrit des terpolymères d'alpha oléfine, d'ester vinylique et d'ester d'acide mono carboxylique alpha-beta insaturé utilisables. Sont exemplifiés des terpolymères, particulièrement préférés par le déposant, qui contiennent plus de 80 % en moles d'éthylène et moins de 9 % en moles d'acétate de vinyle. Or, ces terpolymères contenant moins de 9 % en moles d'acétate de vinyle, bien qu'ayant un effet sur la diminution de la TLF pour des distillats moyens contenant plus de 18 % de n-paraffines, ne sont pas satisfaisants pour ce qui concerne d'une part la solubilité et d'autre part la tendance au colmatage (ou filtrabilité à température ambiante) : on constate des colmatages de filtre dommageables.

EP 1.391.498 décrit des additifs améliorant la fluidité à basse température de distillats moyens qui sont des polymères vinyliques (A), de préférence des copolymères éthylène-ester vinylique, dont la quantité de matières insolubles dans l'hexane dépasse 60 % en poids à -20 °C et est inférieure à 30 % en poids à 10°C ; les exemples de EP 1.391.498 montrent clairement que la température de filtrabilité (CFPP) est abaissée pour des copolymères et terpolymères dont la quantité de matière insoluble dans l'hexane dépasse 60 % en poids à -20 °C et est inférieure à 30 % en poids à 10°C par rapport aux copolymères et terpolymères ayant les mêmes unités de récurrence présentes dans les mêmes proportions mais dont la quantité de matières insolubles dans l'hexane est en dehors de la plage revendiquée ; les copolymères exemplifiés sont des copolymères EVA et des terpolymères éthylène-acétate de vinyle-néodécanoate ou 2-éthylhexanoate de vinyle.

Il existe un besoin non résolu d'additifs pour améliorer la tenue à froid des carburants (TLF et point d'écoulement) tout en réduisant voire en éliminant le risque de colmatage, de manière à éviter de boucher les filtres des systèmes d'alimentation des moteurs ou chaudières (système d'injection et réservoirs).

### Description de l'invention

La présente invention concerne l'utilisation de copolymères telle que décrite à la première revendication ainsi qu'une composition d'hydrocarbures comprenant ces copolymères selon la revendication 6; ces copolymères contiennent des unités dérivés d'au moins une alpha-oléfine, d'au moins un ester vinylique et d'au moins un ester d'acide mono carboxylique alpha-beta insaturé, et sont de préférence des terpolymères d'éthylène, d'acétate de vinyle et d'acrylate d'éthyl-2, hexyle.

Les copolymères selon l'invention utilisables comme additifs CFI comprennent
▪ de 78 à 87 % en moles d'au moins une alpha-oléfine, de préférence d'au moins l'éthylène,
▪ de 12 à 18 % en moles d'au moins un ester vinylique, de préférence d'au moins l'acétate de vinyle,
▪ de 1 à 4 % en moles d'au moins un ester d'acide mono carboxylique alpha-beta insaturé, de préférence d'au moins l'acrylate d'éthyl-2, hexyle.

De manière avantageuse, les copolymères utilisables comme additifs CFI comprennent :
▪ de 78 à 87 % en moles d'éthylène,
▪ de 12 à 18 % en moles d'acétate de vinyle, de préférence de 12 à 16% en moles;
▪ de 1 à 4 % en moles d'acrylate d'éthyl-2, hexyle, de préférence de 1,5 à 3,5% en moles.

Les copolymères selon l'invention qui sont des copolymères statistiques ont une masse moléculaire en nombre (Mw) mesurée par GPC en général comprise entre 3 000 et 30 000, et une masse moléculaire moyenne en nombre (Mn) mesurée par GPC en général comprise entre 1 000 et 15 000.

Ces copolymères peuvent être préparés de manière connue par tout procédé de polymérisation, (voir par exemple, Ullmann's Encyclopedia of Industrial Chemistry, 5ème Edition, "Waxes", Vol. A 28, p.146 ; US 3 627 838; EP 7 590) notamment par polymérisation radicalaire, de préférence sous haute pression, typiquement de l'ordre de 1 000 à 3 000 bars (100 à 300 MPa), de préférence de 1 500 à 2 000 bars (150 à 200 MPa), les températures de réaction allant en général de 160 à 320 °C, de préférence de 200 à 280 °C, et en présence d'au moins un initiateur radicalaire choisi en général parmi les peroxydes organiques et/ou les composés oxygénés ou azotés, et d'un régulateur de poids moléculaire (cétone ou aldéhyde aliphatique, ...). Les copolymères peuvent par exemple être préparés dans un réacteur tubulaire selon le procédé décrit dans US 6 509 424.

Les compositions à base d'hydrocarbures dans lesquels les copolymères selon l'invention sont incorporés, sont choisis parmi tous types de fiouls ou carburants, tels carburants diesel, fiouls domestiques pour installations de chauffage (FOD), kérosène, fiouls d'aviation, fiouls lourds, etc ...

En général la teneur en soufre des compositions d'hydrocarbures est inférieure à 5000 ppm, de préférence inférieure à 500 ppm, et plus préférentiellement inférieure à 50 ppm, voire même inférieure à 10 ppm et avantageuse sans soufre.

Les compositions à base d'hydrocarbures comprennent des distillats moyens de température d'ébullition comprise entre 100 et 500°C ; leur température de cristallisation commençante Tcc est souvent supérieure ou égale à -20°C, en général comprise entre - 15°C et +10°C. Ces distillats peuvent par exemple être choisis parmi les distillats obtenus par distillation directe d'hydrocarbures bruts, les distillats sous vide, les distillats hydrotraités, des distillats issus du craquage catalytique et/ou de l'hydrocraquage de distillats sous vide, les distillats résultant de procédés de conversion type ARDS (par désulfuration de résidu atmosphérique) et/ou de viscoréduction, les distillats issus de la valorisation des coupes Fischer Tropsch, les distillats résultant de la conversion BTL (biomass to liquid) de la biomasse végétale et/ou animale, prise seule ou en combinaison et/ou les esters d'huiles végétales et animales ou leurs mélanges.

Les compositions d'hydrocarbures peuvent également contenir des distillats issus des opérations de raffinage plus complexes que ceux issus de la distillation directe des hydrocarbures qui peuvent par exemple provenir des procédés de craquage, hydrocraquage et/ou craquage catalytique et des procédés de viscoréduction.

Elles peuvent également contenir de nouvelles sources de distillats, parmi lesquelles on peut notamment citer :
- les coupes les plus lourdes issues des procédés de craquage et de viscoréduction concentrées en paraffines lourdes, comprenant plus de 18 atomes de carbone,
- les distillats synthétiques issus de la transformation du gaz tels que ceux issus du procédé Fischer Tropsch,
- les distillats synthétiques résultant du traitement de la biomasse d'origine végétale et/ou animale, comme notamment le NexBTL,
- et les huiles et/ou esters d'huiles végétales et/ou animales,
- ou encore les biodiesel d'origine animale et/ou végétale.

Ces nouvelles bases carburants peuvent être utilisées seules ou en mélange avec des distillats moyens pétroliers classiques comme base carburant et/ou base de fioul domestique ; elles comprennent en général de longues chaînes paraffiniques supérieures ou égales à 10 atomes de carbone et préférentiellement de C14 à C30.

Les copolymères tels que définis précédemment de Mw comprise entre 5 000 et 27 000 et de Mn comprise entre 1 500 et 22 000 , de préférence de Mw comprise entre 5 000 et 25 000 et de Mn comprise entre 1 500 et 20 000 sont particulièrement efficaces lorsqu'ils sont incorporés à des distillats moyens légers et/ou à basse teneur en soufre (typiquement inférieure à 50 ppm) et/ou à température de cristallisation commençante basse (typiquement pouvant aller jusqu'à-20 °C). Par distillats moyens légers, on entend des distillats dont le contenu en n-paraffines ayant 24 atomes de carbone ou plus va de 0 à environ inférieur à 0,7 % en poids de la composition totale de carburant ; dont les n-paraffines en C18-C23 représentent environ 3 à environ 5 % du poids total du carburant et dont le rapport massique des n-paraffines en C18-C23 par rapport aux paraffines en C24 et plus va en général de 10 à 35.

Les copolymères de Mw comprise entre 5 000 et 10 000 et de Mn comprise entre 1 500 et 8 000, de préférence de Mw comprise entre 5 000 et 8 000 et de Mn comprise entre 1 500 et 5 000 sont particulièrement efficaces lorsqu'ils sont incorporés à des distillats moyens lourds et/ou à température de cristallisation commençante plutôt élevée (typiquement pouvant aller de 0 à 15 °C). Par distillats moyens lourds, on entend des distillats dont le contenu en n-paraffines ayant 24 atomes de carbone ou plus va d'environ 0,7 à environ 2% en poids de la composition totale de carburant ; dont les n-paraffines en C18-C23 représentent environ 1 à environ 10 % du poids total du carburant et dont le rapport massique des n-paraffines en C18-C23 aux paraffines en C24+ va en général de 1 à 10.

Les copolymères peuvent être ajoutés tels quels dans les compositions d'hydrocarbures ou de manière préférentielle sous forme de solutions concentrées, en particulier des solutions contenant de 50 à 80%, de préférence de 60 à 70% en poids de copolymère(s) dans un solvant, tel que les hydrocarbures aliphatiques ou aromatiques, seuls ou en mélange (naphta, kérosène, fractions d'hydrocarbures, telles que solvant Solvesso, hydrocarbures paraffiniques, tels que pentane, hexane.

Selon un mode de réalisation préféré de l'invention, les compositions d'hydrocarbures comprennent de 10 à 5 000 ppm en poids d'au moins un copolymère décrit plus haut éventuellement, de préférence de 100 à 1000 ppm, et avantageusement de 150 à 500 ppm.

Outre les additifs CFI ou additifs de tenue à froid décrits plus haut, les compositions d'hydrocarbures peuvent également contenir un ou plusieurs autres additifs différents des copolymères selon l'invention, choisis parmi les détergents, les agents anti-corrosion, les dispersants, les désémulsifiants, des agents anti-mousse, des biocides, des réodorants, des additifs procétane, les modificateurs de friction, les additifs de lubrifiance ou additifs d'onctuosité, des agents d'aide à la combustion (promoteurs catalytiques de combustion et de suie), les agents améliorant le point de trouble, le point d'écoulement, la température limite de filtrabilité, des agents anti-sédimentation, les agents anti-usure et/ou les agents modifiant la conductivité.

Parmi ces additifs, on peut citer particulièrement :
a) les additifs procétane, notamment (mais non limitativement) choisis parmi les nitrates d'alkyle, de préférence le nitrate de 2-éthyl hexyle, les peroxydes d'aroyle, de préférence le peroxyde de benzyle, et les peroxydes d'alkyle, de préférence le peroxyde de ter-butyle ;
b) les additifs anti-mousse, notamment (mais non limitativement) choisis parmi les polysiloxanes, les polysiloxanes oxyalkylés, et les amides d'acides gras issus d'huiles végétales ou animales. Des exemples de tels additifs sont donnés dans EP 861 882, EP 663 000, EP 736 590 ;
c) les additifs détergents et/ou anti-corrosion, notamment (mais non limitativement) choisis dans le groupe constitué par les amines, les succinimides, les alkénylsuccinimides, les polyalkylamines, les polyalkyles polyamines et les polyétheramines. Des exemples de tels additifs sont donnés dans EP 938 535.
d) additif de lubrifiance ou agent anti-usure, notamment (mais non limitativement) choisi dans le groupe constitué par les acides gras et leurs dérivés ester ou amide, notamment le monooléate de glycérol, et les dérivés d'acides carboxyliques mono- et polycycliques. Des exemples de tels additifs sont donnés dans les documents suivants: EP 680 506, EP 860 494, WO 98/04656, EP 915 944, FR2 772 783, FR 2 772 784.
e) les additifs de point de trouble, notamment (mais non limitativement) choisis dans le groupe constitué par les terpolymères oléfine à chaîne longue/ester (méth)acrylique /maléimide, et les polymères d'esters d'acides fumarique /maléique. Des exemples de tels additifs sont donnés dans EP 71 513, EP 100 248, FR 2 528 051, FR 2 528 051, FR 2 528 423, EP1 12 195, EP 1 727 58, EP 271 385, EP 291367 ;
f) les additifs d'anti-sédimentation et/ou dispersants de paraffines notamment (mais non limitativement) choisis dans le groupe constitué par les copolymères acide (méth)acrylique/(méth)acrylate d'alkyle amidifié par une polyamine, les alkénylsuccinimides de polyamine, les dérivés d'acide phtalamique et d'amine grasse à double chaîne ; des résines alkyl phénol. Des exemples de tels additifs sont donnés dans EP 261 959, EP593 331, EP 674 689, EP 327 423, EP 512 889, EP 832 172 ; US 2005/0223631 ; US 5 998 530 ; WO 93/14178.
g) les additifs polyfonctionnels d'opérabilité à froid choisis dans le groupe constitué par les polymères à base d'oléfine et de nitrate d'alkényle tels que décrits dans EP 573 490. ;
h) d'autres additifs CFI améliorant la tenue à froid et la filtrabilité, tels que les copolymères EVA et/ou EVP

Ces autres additifs sont en général ajoutés en quantité allant de 100 à 1 000 ppm (chacun).

Les additifs de tenue à froid améliorés selon l'invention peuvent être ajoutés dans les compositions d'hydrocarbures au sein de la raffinerie, et/ou être incorporés en aval de la raffinerie, éventuellement en mélange avec d'autres additifs, sous forme de package d'additifs.

### Exemples

Dans un réacteur tubulaire, on synthétise par polymérisation radicalaire sous haute pression (1 400 à 2 500 bars (140 à 250 MPa)) et à une température de polymérisation de 200 à 280°C des terpolymères d'éthylène, d'acétate de vinyle et d'acrylate d'éthyl-2, hexyle. La synthèse est réalisée en utilisant un aldéhyde aliphatique (propanal) pour contrôler les masses moléculaires et en utilisant des peroxydes comme initiateurs de polymérisation. Dans le tableau 1 ci-dessous, sont indiquées les Mn et Mw des terpolymères synthétisés ainsi que leurs pourcentages des monomères.

**Tableau 1 : Caractéristiques des polymères synthétisés**

| Copolymère | [acétate de vinyle] | | [acrylate d'éthyl-2 hexyle] | | Mn | Mw |
|---|---|---|---|---|---|---|
| | % poids | %moles | % poids | % moles | | |
| 1 | 28,4 | 13,1 | 9,2 | 2,1 | 2550 | 7190 |
| 2 | 32,1 | 15.5 | 9,7 | 2,2 | 2440 | 6870 |
| 3 | 24,5 | 11 | 9,8 | 2,1 | 2480 | 6990 |
| 4 | 27 | 12,1 | 9 | 1,9 | 12 687 | 14775 |
| 5 | 28,8 | 13,1 | 9,1 | 1,9 | 13 195 | 15 185 |
| 6 (comparatif) | 13,3 | 6,6 | 22,1 | 5,1 | 12 627 | 14610 |
| 7 (comparatif) | 13,1 | 6,5 | 22,4 | 5,2 | 8842 | 10 460 |
| 8 (comparatif) | 17,9 | 8,9 | 16,8 | 3,9 | 12 875 | 15 675 |
| 9 (comparatif) | 17,8 | 8,8 | 16,7 | 3,9 | 8384 | 9885 |
| 10 (comparatif) | 28,7 | 14,3 | 19 | 4,4 | 11585 | 14210 |
| 11 (comparatif) | 28,9 | 14,4 | 17,5 | 4,1 | 12250 | 14852 |
| 12 (comparatif) | 27,6 | 13,7 | 20,7 | 4,8 | 11180 | 13255 |
| 13 (comparatif) | 28,4 | 14,1 | 20,4 | 4,7 | 12100 | 14372 |
| 14 | 33,6 | 16,7 | 10 | 2,3 | 9712 | 11876 |
| 15 | 31,5 | 15,7 | 13,3 | 3,1 | 11420 | 13667 |
| 16 (comparatif) | 19,3 | 9,6 | 21,5 | 5 | 4498 | 8443 |

On évalue l'aptitude à l'amélioration de la tenue à froid de ces terpolymères en les incorporant dans des 6 distillats de type gazole moteur appelé GOM 1 à GOM 6 dont les caractéristiques sont réunies dans le tableau 2 ci-dessous

**Tableau 2 : Caractéristiques des carburants**

| | GOM 1 | GOM 2 | GOM 3 | GOM 4 | GOM 5 | GOM 6 |
|---|---|---|---|---|---|---|
| Distillation ASTM D86 | | | | | | |
| T90-T20 (°C) | 112,7 | 100,4 | 96,9 | 112,2 | 100,5 | 112 |
| PF-T90 (°C) | 18,6 | 24,9 | 26,1 | 26,2 | 17 | 23 |
| T95 (°C) | 353,9 | 362,4 | 351,1 | 350,5 | 350 | 356 |
| Point de trouble(°C) NF EN 23015 | -4 | -4 | -5 | -5 | -9 | -7 |
| TLF (°C) EN 116 | -5 | -7 | -6 | -5 | -9 | -6 |
| Point d'écoulement (°C) NF T 60105 | -12 | -10 | -12 | -12 | -15 | -9 |
| Teneur en Paraffines (% masse) Chromatographie | 19,27 | 14,68 | 17,5 | 18,95 | 16,1 | 15,64 |
| TCC (°C) IP 389 | -6 | -6,3 | -6,2 | -6,3 | -12,6 | -9,5 |
| Teneur en soufre (ppm) EN ISO 20846 | 39,8 | 38 | 9 | 9,5 | 9,2 | 48 |

On incorpore 400 ppm en poids de chaque copolymère 1 à 16 ci-dessous dans le distillat de type gazole moteur appelé GOM 1 puis on mesure l'indice de colmatage FBT (Filter Blocking Tendency) selon la norme IP 387. Le GOM 1 non additivé présente un indice de colmatage FBT de 1,01.

On constate que les terpolymères selon l'invention permettent de ne pas dégrader la tendance au colmatage du GOM 1 c'est-à-dire que le GOM 1 additivé avec 400 ppm de ter polymère présente un FBT inférieur à 1,41. Les résultats sont présentés dans le tableau 3 ci-dessous

**Tableau 3 Tendance au colmatage (IP387) du GOM 1 additivé à 400 ppm des différents terpolymères.**

| Additif ajouté | Indice de colmatage FBT (IP 387) |
|---|---|
| 1 | 1,01 |
| 2 | 1 |
| 3 | 1,3 |
| 4 | 1,14 |
| 5 | 1,06 |
| 6 (comparatif) | 6,08 |
| 7 (comparatif) | 6,08 |
| 8 (comparatif) | 1,53 |
| 9 (comparatif) | 1,8 |
| 10 (comparatif) | 1,02 |
| 11 (comparatif) | 2,69 |
| 12 (comparatif) | 1,01 |
| 13 (comparatif) | 1,03 |
| 14 | 1,01 |
| 15 | 1,01 |
| 16 (comparatif) | 5,1 |

On mesure l'efficacité en tenue à froid TLF des terpolymères incorporés dans les GOM 2 à GOM 6 à la concentration de 140 ; 210 ou 280 ppm ; les résultats sont réunis dans le tableau 4.

**Tableau 4 : Tests d'efficacité TLF sur différents gazoles à basse teneur en soufre.**

| Additif ajouté | Mesures de TLF(°C) EN 116 | | | | | |
|---|---|---|---|---|---|---|
| | GOM 2 | GOM 3 | GOM 3 | GOM 4 | GOM 5 | GOM 6 |
| | 210 ppm | 210 ppm | 280 ppm | 210 ppm | 210 ppm | 140 ppm |
| 1 | -21 | -13 | -14 | -14 | | |
| 2 | -16 | -15 | -14 | -14 | -16 | -14 |
| 4 | -21 | -16 | -18 | -17 | | |
| 5 | -19 | -15 | | -15 | -12 | -10 |
| 6 | | | | | -12 | -9 |
| 7 | -16 | -15 | | -15 | -12 | -9 |
| 8 | | | | | -12 | -9 |
| 9 | | | | | -12 | -9 |
| 10 | -12 | -13 | | -13 | -13 | -10 |
| 11 | -17 | -13 | | -13 | -13 | -10 |
| 12 | -4 | -5 | | -4 | | -9 |
| 13 | -5 | -4 | | -3 | | -9 |
| 14 | -12 | -11 | | -5 | -17 | -10 |
| 16 | -17 | -16 | | -14 | -12 | -9 |

On constate que les terpolymères 1 ; 2 ; 3 ; 4 selon l'invention sont les plus efficaces sur les différents gazoles GOM 2 à GOM 6. Par ailleurs, à partir des résultats du tableau 3, on constate que ces terpolymères 1 ; 2 ; 3 et 4 ajoutés à raison de 400 ppm dans le GOM 1 ne dégradent pas la tendance au colmatage. Ceci, n'est pas le cas des terpolymères comparatifs 6 ; 7 ; 8 ; 9 ; 11 et 16 selon WO 2005/054314 qui dégradent fortement la tendance au colmatage mesurée selon l'IP 387 et ne sont pas aussi efficaces en TLF que les additifs de l'invention comme par exemple les additifs 1 ; 2 ; 4 et 5.

## Revendications

1. Utilisation comme additif améliorant la tenue à froid et la filtrabilité sans dégradation de la tendance au colmatage des distillats moyens d'au moins un copolymère comprenant
▪ de 78 à 87 % en moles d'au moins une alpha-oléfine, de préférence d'au moins l'éthylène,
▪ de 12 à 18 % en moles d'au moins un ester vinylique, de préférence d'au moins l'acétate de vinyle,
▪ de 1 à 4 % en moles d'au moins un ester d'acide mono carboxylique alpha-beta insaturé, de préférence d'au moins l'acrylate d'éthyl-2, hexyle.

2. Utilisation selon la revendication 1 d'au moins un terpolymère comprenant
▪ de 78 à 87 % en moles d'éthylène,
▪ de 12 à 18 % en moles d'acétate de vinyle,
▪ de 1 à 4 % en moles d'acrylate d'éthyl-2, hexyle.

3. Utilisation selon la revendication 1 ou 2 d'au moins un copolymère de masse moléculaire en nombre (Mw) mesurée par GPC comprise entre 3 000 et 30 000, de préférence 3 000 à 20 000 et de masse moléculaire moyenne en nombre (Mn) mesurée par GPC comprise entre 1 000 et 20000, de préférence allant de 1 500 à 15000.

4. Utilisation selon la revendication 1 à 3, dans laquelle les distillats moyens sont choisis parmi les carburants diesel, fiouls domestiques pour installations de chauffage (FOD), kérosène, fiouls d'aviation, fiouls lourds.

5. Utilisation selon l'une quelconque des revendications 1 à 4 d'au moins un copolymère comme additif de carburants dont la teneur en soufre est inférieure à 5 000 ppm, de préférence inférieure à 500 ppm, plus préférentiellement inférieure à 50 ppm, voire même inférieure à 10 ppm et avantageuse sans soufre.

6. Composition d'hydrocarbures comprenant une quantité majoritaire d'un distillat moyen de température d'ébullition allant de 100 à 500 °C et une quantité minoritaire d'au moins un copolymère comprenant :
▪ de 78 à 87 % en moles d'au moins une alpha-oléfine, de préférence d'au moins l'éthylène,
▪ de 12 à 18 % en moles d'au moins un ester vinylique, de préférence d'au moins l'acétate de vinyle,
▪ de 1 à 4 % en moles d'au moins un ester d'acide mono carboxylique alpha-beta insaturé, de préférence d'au moins l'acrylate d'éthyl-2, hexyle.

7. Composition selon la revendication 6, **caractérisée en ce que** le copolymère est un terpolymère comprenant :
▪ de 78 à 87 % en moles d'éthylène,
▪ de 12 à 18 % en moles d'acétate de vinyle,
▪ de 1 à 4 % en moles d'acrylate d'éthyl-2, hexyle.

8. Composition selon la revendication 6 ou 7, **caractérisée en ce que** le copolymère est un copolymère de masse moléculaire en nombre (Mw) mesurée par GPC comprise entre 3 000 et 30 000, de préférence 3 000 à 20 000 et de masse moléculaire moyenne en nombre (Mn) mesurée par GPC comprise entre 1 000 et 20000, de préférence allant de 1 500 à 15 000.

9. Composition selon l'une des revendications 6 à 8, **caractérisée en ce qu'**elle contient de 0 à 100 % en poids de biodiesel d'origine animale et/ou végétale.

10. Composition selon l'une quelconque des revendications 6 à 9, **caractérisée en ce qu'**elle est choisie parmi les carburants diesel, fiouls domestiques pour installations de chauffage (FOD), kérosène, fiouls d'aviation, fiouls lourds.

11. Composition selon l'une quelconque des revendications 6 à 10, **caractérisée en ce qu'**elle comprend de 10 à 5 000 ppm en poids d'au moins dudit copolymère, de préférence de 100 à 1000 ppm, et avantageusement de 150 à 500 ppm.

12. Composition selon l'une quelconque des revendications 6 à 11, **caractérisée en ce qu'**elle comprend en plus d'au moins dudit copolymère tel que définit dans l'une des revendications 6 à 11, un ou plusieurs autres additifs différents dudit au moins un copolymère, choisis parmi les détergents, les agents anti-corrosion, les dispersants, les désémulsifiants, des agents anti-mousse, des biocides, des réodorants, des additifs procétane, les modificateurs de friction, les additifs de lubrifiance ou additifs d'onctuosité, des agents d'aide à la combustion tels que des promoteurs catalytiques de combustion et de suie, les agents améliorant le point de trouble, le point d'écoulement, la température limite de filtrabilité, des agents anti-sédimentation, les agents anti-usure et/ou les agents modifiant la conductivité.

## Patentansprüche

1. Verwendung mindestens eines Copolymers als Additiv zur Verbesserung der Kältebeständigkeit und der Filtrierbarkeit ohne Verschlechterung der Blockiertendenz von Mitteldestillation, welches umfasst:
- 78 bis 87 Mol-% mindestens eines alpha-Olefins, vorzugsweise mindestens Ethylen,
- 12 bis 18 Mol-% mindestens eines Vinylesters, vorzugsweise mindestens Vinylacetat,
- 1 bis 4 Mol-% mindestens eines alpha-beta-ungesättigten Monocarbonsäureesters, vorzugsweise mindestens 2-Hexylethylacrylat.

2. Verwendung nach Anspruch 1 mindestens eines Terpolymers, welches umfasst:
- 78 bis 87 Mol-% Ethylen,
- 12 bis 18 Mol-% Vinylacetat,
- 1 bis 4 Mol-% 2-Hexylethylacrylat.

3. Verwendung nach Anspruch 1 oder 2 mindestens eines Copolymers mit einer Zahlen-Molmasse (Mw), gemessen durch GPC, zwischen 3000 und 30 000, vorzugsweise 3000 bis 20 000, und mit einer zahlenmittleren Molmasse (Mn), gemessen durch GPC, zwischen 1000 und 20 000, vorzugsweise von 1500 bis 15 000.

4. Verwendung nach Anspruch 1 bis 3, wobei die Mitteldestillate ausgewählt sind aus Dieseskraftstoffen, Haushalts-Heizölen (FOD), Kerosin, Luftfahrtkraftstoffen, Schwerölen.

5. Verwendung nach einem der Ansprüche 1 bis 4 mindestens eines Copolymers als Additiv für Kraftstoffe, deren Schwefelgehalt unter 5000 ppm liegt, vorzugsweise unter 500 ppm, bevorzugter unter 50 ppm, sogar unter 10 ppm und vorzugsweise ohne Schwefel.

6. Kohlenwasserstoff-Zusammensetzung, umfassend eine hohere Menge eines Mitteldestillats mit einem Siedepunkt von 100 bis 500°C und eine mindere Menge mindestens eines Copolymers, welches umfasst:
- 78 bis 87 Mol-% mindestens eines alpha-Olefins, vorzugsweise mindestens Ethylen,
- 12 bis 18 Mol-% mindestens eines Vinylesters, vorzugsweise mindestens Vinylacetat,
- 1 bis 4 Mol-% mindestens eines alpha-beta-ungesättigten Monocarbonsäureesters, vorzugsweise mindestens 2-Hexylethylacrylat.

7. Zusammensetzung nach Anspruch 6, **dadurch gekennzeichnet, dass** das Copolymer ein Terpolymer ist, welches umfasst:
- 78 bis 87 Mol-% Ethylen,
- 12 bis 18 Mol-% Vinylacetat,
- 1 bis 4 Mol-% 2-Hexylethylacrylat.

8. Zusammensetzung nach Anspruch 6 oder 7, **dadurch gekennzeichnet, dass** das Copolymer ein Copolymer mit einer Zahlen-Molmasse (Mw), gemessen durch GPC, zwischen 3000 und 30 000, vorzugsweise 3000 bis 20 000, und mit einer zahlenmittleren Molmasse (Mn), gemessen durch GPC, zwischen 1000 und 20 000, vorzugsweise von 1500 bis 15 000, ist.

9. Zusammensetzung nach einem der Ansprüche 6 bis 8, **dadurch gekennzeichnet, dass** diese 0 bis 100 Gew.-% Biodiesel tierischen und/oder pflanzlichen Ursprungs enthält.

10. Zusammensetzung nach einem der Ansprüche 6 bis 9, **dadurch gekennzeichnet, dass** diese ausgewählt ist aus Dieselkraftstoffen, Haushalts-Heizölen (FOD), Kerosin, Luftfahrtkraftstoffen, Schwerölen.

11. Zusammensetzung nach einem der Ansprüche 6 bis 10, **dadurch gekennzeichnet, dass** diese 10 bis 5000 ppm, bezogen auf das Gewicht, des mindestens einen Copolymers, vorzugsweise 100 bis 1000 ppm, und vorteilhaft 150 bis 500 ppm, enthält.

12. Zusammensetzung nach einem der Ansprüche 6 bis 11, **dadurch gekennzeichnet, dass** diese zusätzlich zu dem mindestens einen Copolymer, wie in einem der Ansprüche 6 bis 11 definiert, eines oder mehrere andere unterschiedliche Additive des mindestens einen Copolymers enthält, ausgewählt aus Detergentien, Antikorrosionsmitteln, Dispergiermitteln, Demulgatoren, Schaumverhütern, Bioziden, Reodorantien, Cetanzahl-Verbesserern, Friktionsmodifikatoren, Schmieradditiven oder Schmierfähigkeits-additiven, Verbrennungsunterstützungsmittel, wie katalytischen Verbrennungsförderern und Ruß, Mitteln zur Verbesserung des Trübungspunkts, des Fließpunkts, der Filtrierbarkeitsgrenztemperatur, Antisedimentationsmitteln, Antiverschleißmitteln und/oder Leitfähigkeitsmodifikatoren.

## Claims

1. Use as an additive improving the resistance to cold and filterability without degrading the filter blocking tendency of the middle distillates of motor fuels, of at least one copolymer comprising
- from 78 to 87% in moles of at least one alpha-olefin, preferably at least ethylene,
- from 12 to 18% in moles of at least one vinyl ester, preferably at least vinyl acetate,
- from 1 to 4% in moles of at least one alpha-beta unsaturated mono carboxylic acid ester, preferably at least ethyl-2,hexyl acrylate.

2. Use according to claim 1 of at least one terpolymer comprising
- from 78 to 87% in moles of ethylene,
- from 12 to 18% in moles of vinyl acetate,
- from 1 to 4% in moles of ethyl-2,hexyl acrylate.

3. Use according to claim 1 or 2 of at least one copolymer with a number molecular weight (Mw) measured by GC comprised between 3000 and 30000, preferably 3000 to 20000 and a number mean molecular weight (Mn) measured by GC comprised between 1000 and 20000, preferably ranging from 1500 to 15000.

4. Use according to claim 1 to 3, wherein the middle distillates are chosen from diesel fuels, domestic fuel oils for heating installations (FOD), kerosene, aviation fuels, heavy fuel oils.

5. Use according to any one of claims 1 to 4 of at least one copolymer as an additive for fuels the sulphur content of which is less than 5000 ppm, preferably less than 500 ppm, more preferably less than 50 ppm, or even less than 10 ppm and advantageously sulphur-free.

6. Composition of hydrocarbons comprising a major quantity of a middle distillate with a boiling temperature ranging from 100 to 500°C and a minority quantity of at least one copolymer comprising:
- from 78 to 87% in moles of at least one alpha-olefin, preferably at least ethylene,
- from 12 to 18% in moles of at least one vinyl ester, preferably at least vinyl acetate,
- from 1 to 4% in moles of at least one alpha-beta unsaturated mono carboxylic acid ester, preferably at least ethyl-2, hexyl acrylate.

7. Composition according to claim 6, **characterized in that** the copolymer is a terpolymer comprising:
- from 78 to 87% in moles of ethylene,
- from 12 to 18% in moles of vinyl acetate,
- from 1 to 4% in moles of ethyl-2, hexyl acrylate.

8. Composition according to claim 6 or 7, **characterized in that** the copolymer is a copolymer with a number molecular weight (Mw) measured by GC comprised between 3000 and 30000, preferably 3000 to 20000 and a number mean molecular weight (Mn) measured by GC comprised between 1000 and 20000, preferably ranging from 1500 to 15000.

9. Composition according to one of claims 6 to 8, **characterized in that** it contains 0 to 100% by weight ofbiodiesel of animal and/or vegetable origin.

10. Composition according to any one of claims 6 to 9, **characterized in that** it is chosen from the diesel fuels, domestic fuel oils for heating installations (FOD), kerosene, aviation fuels, heavy fuel oils.

11. Composition according to any one of claims 6 to 10, **characterized in that** it comprises from 10 to 5000 ppm by weight of at least said copolymer, preferably from 100 to 1000 ppm, and advantageously from 150 to 500 ppm.

12. Composition according to any one of claims 6 to 11, **characterized in that** it comprises, in addition to at least said copolymer as defined in one of claims 6 to 11, one or more other additives different from said at least one copolymer, chosen from detergents, anti-corrosive agents, dispersants, demulsifiers, anti-foam agents, biocides, reodorants, procetane additives, friction modifiers, lubricity additives or anti-friction additives, combustion-encouraging agents such as catalytic combustion and soot promoters, agents improving the cloud point, pour point, cold filter plugging point, anti-sedimentation agents, anti-wear agents and/or conductivity modifying agents.
